# EUROPÄISCHE PATENTSCHRIFT

(11) **EP 3 020 852 B1**
(45) Veröffentlichungstag und Bekanntmachung des Hinweises auf die Patenterteilung: **01.11.2017**
(21) Anmeldenummer: 15003222.5
(22) Anmeldetag: 11.11.2015
(51) Int. Cl.: C25D 9/12, C25D 11/26, C25D 21/08, C25D 13/20, C25D 13/22

(54) **VERFAHREN ZUR HERSTELLUNG EINER VERKRATZUNGS- UND VERSCHMUTZUNGSTOLERANTEN OBERFLÄCHE EINES METALLBAUTEILS UND DAMIT VERSEHENES METALLBAUTEIL**
METHOD FOR PRODUCING A SCRATCH AND DIRT TOLERANT SURFACE OF A METAL COMPONENT AND METAL COMPONENT COMPRISING SAME
PROCEDE DE FABRICATION D'UNE SURFACE INSENSIBLE AUX CONTAMINATIONS ET AUX ERAFLURES D'UN COMPOSANT METALLIQUE ET COMPOSANT METALLIQUE EN ETANT REVETU

(30) Priorität: 11.11.2014 DE 102014116403
(43) Veröffentlichungstag der Anmeldung: 18.05.2016
(73) Patentinhaber: Temming Holding GmbH, 33334 Gütersloh (DE)
(72) Erfinder: Temming, Markus, 33334 Gütersloh (DE)
(74) Vertreter: Rolf, Gudrun, LL.M

(56) Entgegenhaltungen:
- EP-A1- 0 294 610
- CN-A- 101 293 460
- DE-A1- 1 521 755
- DE-A1- 10 127 770
- GB-A- 1 426 423

## Beschreibung

Die Erfindung betrifft ein Verfahren zur Herstellung einer verkratzungs- und verschmutzungstoleranten Oberfläche eines Metallbauteils, aus Titan oder einer Titanlegierung, und ein mit einer solchen Oberfläche versehenes Metallbauteil aus Titan oder einer Titanlegierung. Bekannte Verfahren zur Farbgebung von Metallbauteilen aus Titan bestehen etwa aus einer Hochvakuumbeschichtung (PVD), dem Einfärben der Teile durch anodische Oxidation (Anodisieren) oder durch das Lackieren der Metallbauteile mit Farblacken.

Es ist ein einstufiges elektrochemisches Bilderzeugungsverfahren für Reproduktionsschichten bekannt, EP 0294 610 A1, bei dem sich eine organische Substanz mittels Stromimpulsen auf ein elektrisch leitendes Substrat punkt- oder flächenförmig abscheiden lässt, jedoch jeweils eine geschlossenen Schicht erzeugt wird, die das darunterliegende Substrat vollständig abdeckt.

Bei einem anderen bekannten Oberflächendekorationsverfahren für Leichtmetallwerkstoffe, CN 101293460 A, wird ebenfalls durch das Bilden eines anodischen Oxidfilms und nachfolgender Sprühbeschichtung mit einer Lackschicht und einer zusätzlichen elektrophoretischen Beschichtung einer Gravur in dieser Lackschicht ein gleichmäßiger und glatter mehrfarbiger Oberflächenlackfilm erzeugt, der die darunter liegende Fläche jedoch stets vollflächig überdeckt.

Ein anders Verfahren zur Erzeugung von Korrosionsschutzschichten auf Oberflächen aus Magnesium oder Magnesiumlegierungen, DE 10127770 A1, führt zu im Elektrolytbad hergestellten Oberflächen, die vollflächig äußerst haftfeste Bindungen zu nachfolgenden Lackschichten aufweisen, wozu die Oberflächen also ebenfalls vollständig überdeckt sein müssen, um die Korrosion des Magnesiumgrundmaterials sicher ausschließen zu können.

Aus der GB 1426423 A ist ein Verfahren zur Herstellung einer farbigen anodischen Beschichtung auf Aluminium und dessen Legierungen bekannt, die elektrophoretisch lackiert ist, wobei stets die gesamte Oberfläche der Beschichtung überdeckt ist.

Die DE 1 521 755 A1 offenbart ein Verfahren zur Herstellung einer dauerhaft gegen Zerkratzen widerstandsfähigen Oberfläche auf porösen anodisierten Oberflächen durch Schließen dieser Poren durch dicht verbundene Teilchen mittels Elektrophorese.

Problematisch bei der Hochvakuumbeschichtung (PVD) ist, dass das Farbspektrum sehr begrenzt ist, da damit nur Schwarztöne, Grautöne und Goldtöne erzeugt werden können. Zudem sind solche Oberflächen sehr fingerprintempfindlich, da beispielsweise Kontakt mit Hautkörperfetten bei diesen Oberflächen sofort zu Farbveränderungen des Metallbauteiles im Kontaktbereich führt, was nur durch gründliches Reinigen des Oberfläche wieder behoben werden kann. Die Problematik bei der anodischen Oxidation liegt ebenfalls in der sehr hohen Fingerprintempfindlichkeit der gefärbten Oberfläche, die noch größer ist als bei einer PVD-Beschichtung. Ein weiterer Nachteil der anodischen Oxidation besteht in der Empfindlichkeit der erzeugten Oberfläche gegen Kratzer und Druck, der in dem entsprechenden Bereich sofort zu einer bleibenden Farbveränderung führt. Das Problem beim Lackieren von Metallbauteilen aus Titan mit Farblacken besteht darin, dass es sehr schwierig ist, eine gute Haftung eines Lackes auf der Titanoberfläche zu erzielen, weil sich das Titanmaterial an der Luft sehr schnell mit einer Oxidschicht überzieht. Nachteilig ist zudem, dass eine solche Lackschicht, sobald sie durch einen Kratzer verletzt ist, beginnt weiter abzublättern.

Aufgabe der Erfindung ist es, ein Verfahren zur Herstellung eines Metallbauteils aus Titan oder Titanlegierungen mit einer verkratzungs- und verschmutzungstoleranten Oberfläche sowie ein mit einer solchen Oberfläche versehenes Metallbauteil zur Verfügung zu stellen.

Die Lösung dieser Aufgabe ergibt sich in Verbindung mit den Merkmalen der Oberbegriffe der Ansprüche 1 und 7 erfindungsgemäß durch die technischen Merkmale deren kennzeichnender Teile.

Wesentlich an dem erfindungsgemäßen Verfahren ist zunächst, dass die Vorteile der bisher bekannten Beschichtungsverfahren zur Farbgebung bei dem erfinderischen Verfahren und bei dem beschichteten Metallbauteil erhalten bleiben, etwa der Vorteil einer PVD-Beschichtung, dass die Farbgebung eine Verbindung mit der Metalloberfläche eingeht, sodass auch eine verletzte Farbschicht nicht weiter abblättert. Der Vorteil der anodischen Oxidation, die ganz ohne Einlagerung zusätzlicher Farbkörper, je nach Schichtdicke, eine sehr große Farbpalette von Interferenzfarben aufweist, bleibt ebenfalls erhalten, wobei insbesondere der dritte Verfahrensschritt einen wesentlichen Beitrag dazu leistet, indem das Metallbauteil zur nur teilweisen Beschichtung mit einer Schichtdicke, die geringer ist als die Rauigkeit der Oberfläche des Metallbauteils hoch ist, in einem kathodischen Tauchlackierungsverfahren (KDL-Verfahren) mit einem transparenten Lack beschichtet wird, der sich von einem Profilgrund bis kurz unter die freibleibenden Profilspitzen der Rauigkeit erstreckt, sodass keine sich bis zum Profilgrund erstreckenden Verschmutzungen der Oberfläche des Metallbauteils einstellen können, da diese Fläche größtenteils von dem transparentem Lack bedeckt ist. Maßänderungen des Metallbauteils finden dabei nicht statt, sodass seine ursprüngliche Passgenauigkeit unverändert erhalten bleibt.

Der dritte Verfahrensschritt des kathodischen Tauchlackierungsverfahrens erfolgt dabei so lange, bis das etwa 75% bis maximal 98% der Oberfläche des Metallbauteiles sich vom Profilgrund nach außen aufbauend mit der Lackschicht aus dem transparenten Lack beschichtet ist und wird dann abgebrochen, sodass sich die restlichen 25% bis 2% des Grundmaterials frei nach oben aus dem Lack erstrecken, wodurch für eine Person, die das Metallbauteil anfasst, ein metallisches Oberflächengefühl verbleibt, ohne dass körpereigene Ausdünstungen, Fett oder Schweiß bis zum Profilgrund der Rauigkeit der Oberfläche des Metallbauteils gelangen können, da dieser Zwischenraum mit dem Lack ausgefüllt ist.

Dieser Lack wird in einem vierten Verfahrensschritt in einem Trockenofen eingebrannt, sodass sich nach einem vorherigen ersten Verfahrensschritt des Beizens des Metallbauteils zu einer vollständigen Befreiung von einer Oxidschicht und einer anschließenden anodischen Oxidation zur Farbgebung des Metallbauteils mit unterschiedlichen Interferenzfarben eine Farbschicht auf dem Metallbauteil erzeugen lässt, die gemeinsam mit der kathodischen Tauchlackierung mit Klarlack zu der gewünschten Oberflächenfunktion des Metallbauteils führt, die verkratzungs- und verschmutzungstolerant ist.

Durch dieses Verfahren erhält man in der gewünschten Farbgebung eine matte Oberfläche des Metallbauteils, die in der Haptik noch sehr stark einer Metalloberfläche ähnelt, da beim Anfassen eines solchen Metallbauteils nur die beschichteten Profilspitzen des metallischen Grundmaterials erfühlt werden. Die Fingerprintempfindlichkeit wird durch den transparenten Lack vollständig behoben, weil sich dieser Lack auf dem Profilgrund abgesetzt hat und dort eine Verbindung mit der Metalloberfläche eingegangen ist. Dies wird über eine elektrophoretische Abscheidung erzielt, bei der durch Anlegen einer elektrischen Spannung eine Wanderung kolloidal gelöster Lackpartikel und die Abscheidung auf dem Metallbauteil als Elektrode genau kontrolliert werden kann. Mit der präzisen Steuerung dieses elektrochemischen Verfahrens wird eine minimale Abscheidung des Lackes ausschließlich in den tiefer liegenden Bereichen der Oberflächenrauigkeiten des Metallbauteils erreicht.

Durch die elektrophoretische Abscheidung des Schutzlackes wird die darunter liegende Oxidschicht gegen äußere Einflüsse geschützt. Schweiß oder Körperfette, die eine Farbveränderung in Folge von unterschiedlicher Lichtbrechung verursachen würden, können durch diesen Schutzlack nicht mehr bis auf den Profilgrund vordringen, sodass sichergestellt werden kann, dass das Aussehen eines mit einer solchen Beschichtung versehendes Metallbauteils stets identisch bleibt. Der transparente Lack stellt demnach einen Platzhalter für sich ansonsten dort absetzen könnenden Schmutz dar und ist zudem durchsichtig, sodass keine Farbveränderungen bei der Benutzung eines mit einer solchen Oberfläche versehenden Bauteils erfolgen kann. Dadurch, dass der Lack gegenüber den Profilspitzen zurückgesetzt nur in den Werkstofftälern angeordnet ist, trägt er nicht auf, ist quasi unendlich dünn und lässt er sich nicht verkratzen und / oder beschädigen, wodurch insgesamt eine Oberfläche eines Metallbauteils zur Verfügung gestellt wird, mit einer sehr großen Farbpalette des Anodisierens und einer. Festigkeit einer PVD-Beschichtung, jedoch ohne jegliche Fingerprintempfindlichkeit. Weiterhin umgibt der Lack auch komplizierte Strukturen gleichmäßig und ohne Läufer oder Tropfenbildung, sodass mit ihm alle Kanten und Ecken einen glatten Verlauf erhalten.

Weitere vorteilhafte Ausgestaltungen des Verfahrens ergeben sich mit und in Kombination aus den nachfolgenden Unteransprüchen.

Zur Sicherstellung eines zum gewünschten Fertigungsziel führenden Herstellungsverfahrens können zwischen den einzelnen Verfahrensschritten weitere Zwischenschritte eingefügt werden, die jeweils Spülvorgänge betreffen, insbesondere mit voll entsalztem Wasser, sogenanntem VE-Wasser, wobei diese Zwischenschritte in Standspülen oder Fließspülen erfolgen können und dem VE-Wasser zusätzlich auch Benetzungsmittel beigefügt werden können.

Entsprechend einer besonders bevorzugten Ausführungsform des vorliegenden Verfahrens ist dem ersten Verfahrensschritt ein Verfahrensschritt vorgeschaltet, in dem zur Aufrauhung der Oberfläche und Entfernung einer möglichen Oxidschicht der Oberfläche des Metallbauteils dieses mit einem grobkörnigen Strahlgut gestrahlt wird, wobei als Strahlgut bevorzugt Edelkorund (EK080) oder scharfkantiger Edelstahl (EDK080) verwandt wird. Durch dieses Strahlen wird gewährleistet, dass die bevorzugte Rauigkeit der Oberfläche des Metallbauteils an allen Stellen gewährleistet ist, sodass das Produktergebnis auf allen Oberflächen des Metallbauteils sicher erzielt werden kann.

Eine vorteilhafte Erweiterung der Farbpallette wird durch Tauchfärben mit farbigem Lack erzielt.

Nachfolgend ist ein Metallbauteil anhand einer Zeichnung näher beschrieben. Es zeigt:
- Fig. 1.: einen starkvergrößerten Bereich der mit dem erfinderischen Verfahren beschichteten Oberfläche eines Metallbauteils.

Die Oberfläche des Metallbauteils 1 weist eine Rauigkeit auf, mit benachbarten Profilspitzen 5 und dazwischen befindlichen Tälern mit einem Profilgrund 4, wobei die talförmigen Zwischenräume mit einem transparenten Lack 3 soweit ausgefühlt sind, dass nur noch die Profilspitzen 5 weiter aus dieser Lackschicht hervorstehen.

Der transparente Lack 3, mit dem die Oberfläche des Metallbauteils (1) zwischen 75% und 98% beschichtet ist, ermöglicht das Durchscheinen der auf der Oberfläche des Metallbauteiles 1 durch anodische Oxidation erzeugten Farbschicht 2.

Die Rauheitskennzahl der Oberfläche des Metallbauteils 1 kann etwa N7 betragen, mit einem arithmetischen Mittelrauwert Ra von 1,6 und eine Rautiefe von etwa 10 µm aufweisen. Die Rauheitskennzahlen können jedoch auch um +/- 1 abweichen, mit arithmetischen Mittelrauwerten von 0,8 bei N6 und 3,2 bei N8 als Rauheitskennzahlen und mit entsprechenden Rautiefen von 4 - 6,3 µm oder 16 - 25 µm.

Dieses Färbeverfahren für Titan, führt mit seiner gesteuerten anodischen Oxidation und der elektrophoretischen Abscheidung zu einer extrem widerstandsfähigen Oberfläche mit einer großen Farbenvielfalt, wobei die Farben durch eine definiert erzeugte Oxidschicht erzeugt werden und die widerstandsfähige Oberflächen durch die partielle Oberflächenversiegelung mit Schutzlack. Eine Erweiterung der Farbpallette ist durch Tauchfärben mit farbigem Lack 3 möglich.

## Patentansprüche

1. Verfahren zur Herstellung einer verkratzungs- und verschmutzungstoleranten Oberfläche eines Metallbauteils aus Titan oder einer Titanlegierung, wobei in einem ersten Verfahrensschritt das Metallbauteil (1) zur vollständigen Befreiung von einer Oxidschicht in einer Beize gereinigt wird, in einem zweiten Verfahrensschritt das Metallbauteil (1) zur Farbgebung durch anodische Oxidation mit einer Farbschicht versehen wird, in einem dritten Verfahrensschrift das Metallbauteil (1) zur teilweisen Beschichtung mit einer Schichtdicke, die geringer ist als die Rauigkeit der Oberfläche des Metallbauteils (1) hoch ist, in einem kathodischen Tauchlackierungsverfahren mit einem transparenten Lack (3) beschichtet wird, der sich von einem Profilgrund (4) bis unter die freibleibenden Profilspitzen (5) der Rauigkeit erstreckt und dabei so lange durchgeführt wird, bis mindestens 75% bis maximal 98% der Oberfläche mit einer sich vom Profilgrund (4) nach außen aufbauenden Lackschicht mit Lack (3) beschichtet ist und in einem vierten Verfahrensschritt zum Einbrennen des Lackes (3) das Metallbauteil (1) in einem Trockenofen erwärmt wird.

2. Verfahren nach Anspruch 1, **dadurch gekennzeichnet, dass** das Einbrennen des Lackes (3) für 10 - 30 Minuten bei 130°C bis 190°C erfolgt, insbesondere für 20 Minuten bei 160°C.

3. Verfahren nach einem der vorgenannten Ansprüche, **dadurch gekennzeichnet, dass** in Zwischenschritten zwischen zwei oder mehreren Verfahrensschritten das Metallbauteil (1) mit einer Flüssigkeit gespült wird.

4. Verfahren nach Anspruch 3, **dadurch gekennzeichnet, dass** zwischen dem ersten und zweiten Verfahrensschritt in einem Zwischenschritt ein Spülvorgang mit VE-Wasser in einer Standspüle und anschließend/ oder zwischen ersten und zweitem Verfahrensschritt in einem Zwischenschritt ein Spülvorgang mit VE-Wasser in einer Fließspüle erfolgt.

5. Verfahren nach einem der vorgenannten Ansprüche, **dadurch gekennzeichnet, dass** in einem dem ersten Verfahrensschritt vorgeschalteten Verfahrensschritt zur Aufrauhung der Oberfläche und Entfernung einer Oxidschicht die Oberfläche des Metallbauteils (1) mit einem grobkörnigen Strahlgut gestrahlt wird.

6. Verfahren nach Anspruch 5, **dadurch gekennzeichnet, dass** als Strahlgut Edelkorund oder scharfkantiger Edelstahl verwandt wird.

7. Metallbauteil aus Titan oder einer Titanlegierung, mit nach einem Verfahren gemäß Anspruch 1 hergestellten verkratzungs- und verschmutzungstoleranten Oberfläche, die durch anodische Oxidation mit einer vollflächigen Farbgebung versehen ist, **dadurch gekennzeichnet, dass** die mit der Farbgebung versehene Oberfläche durch kathodische Tauchlackierung mit einer teilweisen Lackschicht aus einem transparenten Lack (3) versehen ist, der sich vom Profilgrund (4) eines Rauhigkeitsprofils der Oberfläche des Metallbauteils (1) bis kurz unter die Profilspitzen (5) des Rauhigkeitsprofils erstreckt, die über die Lackschicht hervorstehen und dass 75% - 98% der Oberfläche des Metallbauteils (1) mit Lack (3) beschichtet sind.

8. Metallbauteil nach Anspruch 7, **dadurch gekennzeichnet, dass** der Lack (3) ein Farblack ist.

## Claims

1. Method for producing a scratch-tolerant and dirt-tolerant surface of a metal component made from titanium or a titanium alloy, wherein in a first method step, the metal component (1) is cleaned in a pickling agent for complete removal of an oxide layer, in a second method step, the metal component (1) is provided with a coloured layer for colouring by anodic oxidation, in a third method step, the metal component (1) is coated with a transparent lacquer (3) which extends from a profile base (4) to below the exposed profile tips (5) of the roughness for partial coating with a layer thickness which is less than the roughness of the surface of the metal component (1) is high in a cathodic dip-coating method and is carried out until at least 75 % to at most 98 % of the surface is coated with lacquer (3) with a lacquer layer being built up from the profile base (4) to the outside and in a fourth method step for baking the lacquer (3), the metal component (1) is heated in a drying oven.

2. Method according to Claim 1, **characterised in that** baking of the lacquer (3) is effected for 10 - 30 minutes at 130°C to 190°C, in particular for 20 minutes at 160°C.

3. Method according to one of the afore-mentioned claims, **characterised in that** the metal component (1) is rinsed with a liquid in intermediate steps between two or more method steps.

4. Method according to Claim 3, **characterised in that** in an intermediate step between the first and second method step, a rinsing process is effected using demineralised water in standing rinsing and then/or in an intermediate step between first and second method step, a rinsing process is effected using demineralised water in flow rinsing.

5. Method according to one of the afore-mentioned claims, **characterised in that** in a method step for roughening the surface and removal of an oxide layer upstream of the first method step, the surface of the metal component (1) is blasted using a coarse-grained blasting material.

6. Method according to Claim 5, **characterised in that** high-grade corundum or sharp-edged stainless steel is used as blasting material.

7. Metal component made from titanium or a titanium alloy having scratch-tolerant and dirt-tolerant surface produced by a method according to Claim 1 and which is provided with all-over colouring by anodic oxidation, **characterised in that** the surface provided with the colouring is provided by cathodic dip coating with a partial lacquer layer made from a transparent lacquer (3) which extends from the profile base (4) of a roughness profile of the surface of the metal component (1) to slightly below the profile tips (5) of the roughness profile which project beyond the lacquer layer and **in that** 75 % - 98 % of the surface of the metal component (1) are coated with lacquer (3).

8. Metal component according to claim 7, **characterised in that** the lacquer (3) is a coloured lacquer.

## Revendications

1. Procédé de fabrication d'une surface tolérant les éraflures et les salissures d'un composant métallique en titane ou en un alliage de titane, selon lequel, lors d'une première étape de procédé pour le dégagement complet d'une couche d'oxyde, le composant métallique (1) est nettoyé dans un décapant, lors d'une deuxième étape de procédé pour la coloration, le composant métallique (1) est muni d'une couche colorée par oxydation anodique, lors d'une troisième étape de procédé pour le revêtement partiel avec une épaisseur de couche qui est inférieure à la rugosité de la surface du composant métallique (1), le composant métallique (1) est revêtu avec un vernis transparent (3) dans un procédé de vernissage par immersion cathodique, qui s'étend depuis un fond de profil (4) jusqu'en dessous des pics de profil restant exposés (5) de la rugosité et est réalisé jusqu'à ce qu'au moins 75 % à au plus 98 % de la surface soit revêtue avec un vernis (3) avec une couche de vernis se formant depuis le fond de profil (4) vers l'extérieur et, lors d'une quatrième étape de procédé pour la cuisson du vernis (3), le composant métallique (1) est chauffé dans un four de séchage.

2. Procédé selon la revendication 1, **caractérisé en ce que** la cuisson du vernis (3) a lieu pendant 10 à 30 minutes à une température de 130 °C à 190 °C, notamment pendant 20 minutes à 160 °C.

3. Procédé selon l'une quelconque des revendications précédentes, **caractérisé en ce que** le composant métallique (1) est rincé avec un liquide lors d'étapes intermédiaires entre deux étapes de procédé ou plus.

4. Procédé selon la revendication 3, **caractérisé en ce qu'**un processus de rinçage avec de l'eau entièrement déionisée dans un rinçage statique a lieu lors d'une étape intermédiaire entre la première et la deuxième étape de procédé, puis/ou un processus de rinçage avec de l'eau entièrement déionisée dans un rinçage à écoulement lors d'une étape intermédiaire entre la première et la deuxième étape de procédé.

5. Procédé selon l'une quelconque des revendications précédentes, **caractérisé en ce que** la surface du composant métallique (1) est exposée à un jet de matériau de sablage grossier lors d'une étape de procédé en amont de la première étape de procédé pour la rugosification de la surface et l'élimination d'une couche d'oxyde.

6. Procédé selon la revendication 5, **caractérisé en ce que** du corindon blanc ou de l'acier inoxydable coupant est utilisé en tant que matériau de sablage.

7. Composant métallique en titane ou en un alliage de titane, comprenant une surface tolérant les éraflures et les salissures fabriquée par un procédé selon la revendication 1, qui est munie par oxydation anodique d'une coloration sur l'ensemble de la surface, **caractérisé en ce que** la surface munie de la coloration est munie par vernissage par immersion cathodique d'une couche partielle d'un vernis transparent (3), qui s'étend depuis le fond de profil (4) d'un profil de rugosité de la surface du composant métallique (1) jusqu'en dessous des pics de profil (5) du profil de rugosité, qui dépassent au-dessus de la couche de vernis, et **en ce que** 75 % à 98 % de la surface du composant métallique (1) est revêtue avec le vernis (3).

8. Composant métallique selon la revendication 7, **caractérisé en ce que** le vernis (3) est un vernis coloré.
